# EUROPÄISCHE PATENTSCHRIFT

(11) **EP 0 161 443 B1**
(45) Veröffentlichungstag und Bekanntmachung des Hinweises auf die Patenterteilung: **13.05.1987**
(21) Anmeldenummer: 85103781.2
(22) Anmeldetag: 29.03.1985
(51) Int. Cl.: D21H 3/02

(54) **Herstellung von trocken- oder nassgekreppten Papieren**
Manufacture of dry or wet crepe papers
Fabrication de papiers crêpés à l'état sec ou mouillé

(30) Priorität: 30.04.1984 DE 3416043
(43) Veröffentlichungstag der Anmeldung: 21.11.1985
(73) Patentinhaber: Akzo GmbH, D-5600 Wuppertal-1 (DE)
(72) Erfinder: Ulubay, Hasan, Dr. Dipl.-Ing., D-5166 Kreuzau (DE); Schürmann, Horst, D-5160 Düren (DE)

## Beschreibung

Die Erfindung betrifft die Herstellung von Papieren insbesondere nass- oder trockengekreppten Papieren mit erhöhter Sauggeschwindigkeit gegenüber wässerigen Medien.

Erhöhte Wasserabsorbtionsgeschwindigkeit wird insbesondere bei den Papieren gefordert, die im Bereich der Hygiene eingesetzt werden, so z. B. Toilettenpapier, Papierhandtücher, Küchenrollen u.s.w.

Um die Anforderungen an Weichheit und Saugfähigkeit zu gewährleisten, werden noch heute zum grössten Teil hochwertige Zellstoffe eingesetzt, wobei Saugfähigkeit eines Zellstoffes von der Faserlänge, dem Faserdurchmesser und dem Mahlgrad bestimmt wird.

Fasern mit niedrigem Mahlgrad sowie grossen Faserdurchmessern führen im allgemeinen zu voluminöseren und damit saugfähigeren Papieren. Als Zellstoffe kommen hierzu solche aus Nadelhölzern z. B. Kiefer oder Douglasfichte, gefolgt von Fichte, infrage. Laubhölzer führen im allgemeinen zu einer niedrigen Saugfähigkeit mit Ausnahme von Buche.

Aus Gründen der Rohstoffverknappung und Rohstoffverteuerung ist man jedoch heute stärker bemüht, auch Altpapier und geringerwertige Zellstoffe einzusetzen.

Diese Rohstoffe führen jedoch durch ihren hohen Mahfgrad zu einer Verdichtung der Papierbahn und damitzu einer geringeren Saugfähigkeit.

Darüber hinaus wird auch die Entwässerung auf der Papiermaschine durch den hohen Mahlgrad verschlechtert, was zusätzlich zu einer Reduzierung der Papiermaschinengeschwindigkeit führt.

Tissue-Sorten, wie beispielsweise Taschentücher und Küchenrollen, werden dabei mehr oder weniger stark nassfest ausgerüstet.

Zu diesem Zweck werden kationische Nassfestmittel wie z. B. Polyamidamin-Epichlorhydrin-Kondensationsprodukte eingesetzt.

Die Kreppung des Papiers wird beispielsweise so vorgenommen, dass die Papierbahn an einen Trockenzytindermit grossem Durchmesser geführt und dort getrocknet und am Ende des Weges auf dem Zylinder mittels eines sogenannten Kreppschabers von der Zylinder-Oberfläche abgelöst wird. DasAusmass der Kreppung wird von der Geschwindigkeitsdifferenz zwischen Trockenzylinder und der nachfolgenden Aufrollung bestimmt.

Beim Einsatz von hochwertigen Faserstoffen war es zum Teil notwendig, die erforderliche Adhäsion zwischen Papierbahn und Trockenzylinder durch sogenannte Krepphilfsmittel (Haftmittel) zu verbessern. Verstärkter Einsatz von Altpapier mit hohem Mahlgrad sowie hohem Füll-und Feinstoffanteil als Rohstoff für Tissue führt im allgemeinen zu einer Verschlechterung der Entwässerung in der Siebpartie, zu einer erhöhten Haftung am Trockenzylinder und zu einem starken Abrieb der Kreppschaber. Die zur Erhöhung der Nassfestigkeit eingesetzten Chemikalien verschlechtern zusätzlich die Entwässerung und die Saugfähigkeit der Papiere und erhöhen die Klebwirkung am Trockenzylinder.

Bei sanitären Produkten wie Windeln oder sanitären Tüchern bzw. Binden werden absorbierende Zelluloseprodukte verwendet, die durch Trocken-Defibrierung von Zellulosepulpe bzw. Zellulosefaserbrei unter Bildung von Flocken hergestellt werden. Hierbei soll die Zellulosepulpe eine niedrige mechanische Festigkeit besitzen, um die Trennung der Fasern voneinander ohne ihre Zerstörung zu ermöglichen und um die für die Zerteilung erforderliche Energie herabzusetzen. Die Flocken, die nach der Trocken-Zerteilung erhalten werden, sollten eine gute Flüssigkeitsabsorptionskapazität und eine kurze Absorptionszeit besitzen.

Es ist bekannt, kationische oberflächenaktive Mittel wie quaternäre Ammoniumverbindungen für die Reduktion der Bindungen zwischen den Zellulosefasern zu verwenden. Diese Verbindungen ergeben eine merkliche Beeinträchtigung der Wasserabsorptionszeit. Weitere Nachteile der quaternären Ammoniumverbindungen sind, da sie gewöhnlich ein Chloridion als Anion besitzen, die Herbeiführungvon Korrosionsschäden an der Vorrichtung und häufig die Reduktion der Helligkeit der Flocken.

Es ist auch bekannt, nicht-ionische Substanzen zu Zellulosepulpe zuzugeben, um die Bindekräfte zu reduzieren. Gemäss der DE-A-1955454 werden nicht-ionische Substanzen, die äthoxylierte oder propoxylierte aliphatische Alkohole oder AIkylphenole sind, verwendet und das SE-B-402607, referiert in Chemical Abstracts Vol. 89, 181,429, lehrt ein Verfahren, bei dem alkoxylierte aliphatische Alkohole in Kombination mit quaternären Ammoniumverbindungen als Retentionsmittel verwendet werden.

Aus der DE-A-29 29 512 ist ein weiteres Verfahren bekannt, bei dem nicht-ionische Verbindungen bei der Herstellung von absorbierender Zellulosepulpe verwendet werden, wobei diese Verbindungen aus partiellen Fettsäureestern von mehrwertigen Alkoholen mit 2 bis 8 Kohlenstoffatomen oder deren Anhydriden d.h. Anhydroderivaten wie z. B. inneren Äthern oder von Polyäthylen- oder Polypropylenglykolen mit Molekulargewichten bis zu 500 bestehen.

Aufgabe der vorliegenden Erfindung war es, die bekannten Verfahren zur Herstellung von saugfähigen Papieren, insbesondere trocken- oder nassgekreppten Papieren dahingehend zu verbessern, dass die Haftung am Trockenzylinder reduziert und die Belagbildung auf dem Trockenzylinder verhindert wird.

Gelöst wird diese Aufgabe dadurch, dass Carbonsäureester aus Carbonsäuren mit 8 bis 30 C-Atomen und ethoxilierten und/oder propoxilierten primären und/oder sekundären Alkoholen mit 12 bis 40 C-Atomen, ethoxilierten und/oder propoxilierten Alkyl-Phenolen, ethoxilierten und/oder propoxilierten Aminen und/oder ethoxilierten und/oder propoxilierten, Amiden mit einem Eth- bzw. Propoxilierungsgradvon 3 bis 50 verwendet.

Sie wird ebenfalls gelöst, dadurch dass Polyäther, erhalten aus der Umsetzung von eth- und/ oder propoxilierten primären und/oder sekundären Alkoholen mit 12 bis 40 C-Atomen, ethoxilierten und/oder propoxilierten Alkyl-Phenolen, ethoxilierten und/oder propoxilierten Aminen und/oder ethoxilierten und/oder propoxilierten Amiden mit einem Eth- bzw. Propoxilierungsgrad von 3 bis 50 und langkettigen Epoxiden mit 8 bis 30 C-Atomen verwendet werden.

Vorzugsweise werden solche Carbonsäureester und/oder Polyäther verwendet, bei denen die Alkylgruppe des eth- und/oder propoxilierten Alkylphenols 8 bis 16 C-Atome, beispielsweise ein eth- und/oder propoxiliertes Nonylphenol. Als Alkohole sind insbesondere Ethylhexanol, Dodecanol, Laurylalkohol, Stearylalkohol sowie die sogenannten Guerbet-Alkohole geeignet.

Diese Guerbet-Alkohole lassen sich durch die Strukturformel beschreiben, wobei R einer Alkylgruppe der allgemeinen Formel 0, H_{Zn} 1 und R, einer Alkylgruppe der allgemeinen Formel Cₙ-_{z} H_{Zn}-₃ entspricht. Vorzugsweise ist dabei n = 8-19.

Als geeignete eth- und/oder propoxilierte Amine kommen dabei beispielsweise Polyoxyethylencocosamine, Polyoxyethylentalgamine, Polyoxyethylenoleylamine und Polyoxyethylenoctadecylamine infrage, die mit unterschiedlichen Ethoxilierungsgraden unter der Handelsbezeichnung Ethomeen im Handel erhältlich sind. Ethoxilierte Amide sind unter der Handelsbezeichnung Ethomid" im Handel erhältlich und bestehen z. B. aus Polyoxyethylenoleoamiden bzw. Polyoxyethylentalgamiden. Auch diese sind geeignete Ausgangsprodukte für die gemäss der Erfindung einzusetzenden Carbonsäureester und/oder Polyäther.

Als Carbonsäure kommen insbesondere Fett-und Harzsäuren infrage. Bevorzugt sind solche Carbonsäuren, die 12 bis 20 C-Atome enthalten, beispielsweise Oleinsäure, Palmitinsäure oder Abietinsäure.

Langkettige Epoxide, die sich für die Erfindung eignen, sind insbesondere 1,2-Epoxide mit 8 bis 30 C-Atomen. Hier sind im einzelnen zu nennen: 1,2-Epoxyoctan, 1,2-Epoxynonan, 1,2-Epoxydecan, 1,2-Epoxyundecan, 1,2-Epoxydodecan, 1,2-Epoxytridecan, 1,2-Epoxytetradecan, 1,2-Epoxypentadecan, 1,2-Epoxyhexadecan, 1,2-Epoxyheptadecan, 1,2-Epoxyoctadecan, 1,2-Epoxynonadecan, 1,2-Epoxyeicosan, 1,2-Epoxyuneicosan, 1,2-Epoxydocosan, 1,2-Epoxytricosan, 1,2-Epoxytetracosan, 1,2-Epoxypentacosan, 1,2-Epoxyhexacosan, 1,2-Epoxyheptacosan, 1,2-Epoxyoctacosan, 1,2-Epoxynonacosan, 1,2-Epoxytriacontan.

Bevorzugt werden solche Polyäther verwendet, bei denen das langkettige 1,2-Epoxid 12 bis 18 C-Atome enthält.

Der Eth- und/oder Propoxilierungsgrad der zu Carbonsäureestern oder Polyäthern umgesetzten eth- und/oder propoxilierten primären oder sekundären Alkoholen, Alkylphenolen, Aminen und/oder Amiden beträgt vorzugsweise 5 bis 15.

Die Herstellung der Carbonsäureester erfolgt durch Reaktion der eth- und/oder propoxilierten Alkohole, Alkylphenole, Amine und/oder Amide mit entsprechenden Carbonsäuren bei Temperaturen zwischen ca. 160-225°C und unter Normaldruck, wobei als Katalysator 0,1 bis 0,5 Gew.-% p. Toluolsulfonsäure, bezogen auf den Gesamtansatz,
zugesetzt werden. Nach dem Abdestillieren der Hauptmenge des Reaktionswassers wird der Rest des Reaktionswassers bei einem Vakuum von 80 bis 100 mbar abgezogen. Die Säurezahl der Fertigprodukte liegt bei ca. 5-8.

Die Herstellung der Polyäther erfolgt durch Reaktion der eth- und/oder propoxilierten Alkohole, Alkylphenole, Amine und/oder Amide mit den entsprechenden langkettigen 1,2-Epoxiden mit 0,1 bis 0,5 Gew.-% KOH, bezogen auf den Gesamtansatz, als Katalysator bei Temperaturen zwischen 100-180°C.

Durch die erfindungsgemässe Verwendung von Carbonsäureestern und/oder Polyäthern entsprechend den Patentansprüchen werden nachfolgende Ergebnisverbesserungen erzielt.
- Beschleunigung der Entwässerung
- Entschäumende Wirkung auf das Siebwasser
- Reduzierung der Haftung am Trockenzylinder
- Verhinderung der Belagbildung auf dem Trokkenzylinder
- Erhöhung der Standzeiten für Kreppschaber
- Erhöhung der Sauggeschwindigkeit der hergestellten Papiere bei der Wiederbefeuchtung auf mehr als das Doppelte

Die erfindungsgemäss verwendeten Carbonsäureester und/oder Polyäther weisen auch hervorragende Selbstemulgierungseigenschaften auf, die eine Vorverdünnung überflüssig machen. Deshalb ist eine bevorzugte Ausführungsform der vorliegenden Erfindung, dass die Zugabe der Carbonsäureester und/oder Polyäther in einer Wirkstoffkonzentration von mehr als 80 Gew.-% flüssig erfolgt.

Bei solchen Polyäthern, die fest sind, ist es bevorzugt, dass die Zugabe zur besseren Dosierung des Polyäthers in einer wässerigen Dispersion oder Lösung erfolgt.

Erfindungsgemäss werden die Carbonsäureester und/oder Polyäther in einer Menge von 0,05 bis 0,5 Gew.-%, bezogen auf atro Zellstoff dem Papier zugegeben.

In Ausgestaltung der Erfindung erfolgt die Zugabe der Carbonsäureester und/oder Polyäther im Holländer, Pulper und/oder bei der Blattbildung.

Sie kann aber auch vor den Mahlorganen, in der Mischbütte oder kurz vor dem Stoffauflauf erfolgen.

Bei den nachfolgend zur weiteren Erläuterung der Erfindung beschriebenen Beispielen wurden folgende Messgrössen ermittelt:
Flächengewicht der Papiere, Wasserabsorptionszeit, Reisslänge (trocken), Reisslänge (nass).

Zur Bestimmung dieser Messgrössen wurden folgende Messverfahren angewandt:
1. Flächengewicht des Papiers DIN 53104
2. Absorptionszeit Tappi T432 ts64 bei einer Tropfengrösse von 0,05 ml (entspr. ASTM D824-67 (1971))
3. Reisslänge (nass) DIN 53112
4. Reisslänge (trocken) DIN 53112

Für die nachfolgenden Beispiele wurde eine Kämmerer Labor-Versuchsmaschine eingesetzt, wobei die Chemikalien kontinuierlich der Stoffmischung in den angegebenen Mengen zudosiert wurden. Als Nassfestmittel wurde bei allen Beispielen 4% eines handelsüblichen Nassmittels auf der Basis eines Polyamidaminepichlorhydrinkondensates (Etadurin" N76 12,5%ig) zugegeben. Als Vergleichsprodukte 1 und 2 dienten handelsübliche Produkte zur Erhöhung der Sauggeschwindigkeit, die Gemische aus hochmolekularen kationischen Kondensaten und einem nichtionogenen Dispergiermittel darstellen. Vergleichsprodukt 3 war ein Alkylphenolpolyglykoläther.

### Beispiel 1:

### Als Rohstoff wurde ein Altpapiergemisch aus 50% Tageszeitungen

### 50% Wellpappe

mit einem Mahlgrad von 53°SR bei einer Temperatur von 30°C zu einem Papier mit 50 g/m² Flächengewichtverarbeitet. Der pH beim Stoffauflauf betrug 7,5. Hierbei wurden erfindungsgemäss Carbonsäureester verwendet und zwar A = Ester aus Nonylphenolethoxylat mit 8 EO und Abietinsäure, B = Ester aus Oleylethoxylat mit 8 EO und Abietinsäure.

Die hierbei ermittelten Daten und Vergleichsdaten ohne Zugabe von Mitteln zur Erhöhung der Sauggeschwindigkeit bzw. der handelsüblichen Mittel 1 und 2 sind nachfolgend in der Tabelle I dargestellt.

### Beispiel 2:

Hier wurde als Rohstoff ein Gemisch aus Kiefernsulfatzellstoff und Altpapier eingesetzt und zwar:
50% Kiefernsulfatzellstoff
25% Tageszeitungen
25% Illustrierte
Mahlgrad 54°SR
Temperatur 30°C
Der pH beim Stoffauflauf betrug 8,2.

Als Mittet zur Erhöhung der Saugfestigkeit diente erfindungsgemäss ein Carbonsäureester C = Ester aus Nonylphenolethoxylat mit 9 EO und Stearinsäure.

Die Ergebnisse und Vergleichsergebnisse sind in der Tabelle 11 zusammengestellt. Das Flächengewicht der Papiere betrug 34 g/m².

### Beispiel 3:

Als Rohstoff wurde ein Zellstoffgemisch aus
50% Kiefernsulfatzellstoff
25% Birkensulfatzellstoff
25% Buchenzellstoff
Mahlgrad = 24°SR
Stofftemperatur 20° C
Der pH beim Stoffauflauf betrug 7,5.

Als weiteres Hilfsmittel waren 0,1 Gew.-% Carboxymethylcellulose zugesetzt worden. Das Flächengewicht der Papiere betrug 72 g/m². Als Carbonsäureester wurde hier erfindungsgemäss das gleiche Produkt verwendet, wie im Beispiel 2. Die Ergebnisse zeigt die Tabelle III.

### Beispiel 4:

Rohstoff: 50% Kiefernsulfatzellstoff
   25% Birkensulfatzellstoff
   25% Buchensulfatzellstoff
Mahlgrad: 24° SR
Stofftemperatur: 20° C

Weiteres Hilfsmittel: 0,1% Carboxymethylcellulose
pH am Stoffauflauf: 7,5
Flächengewicht der Papiere: ca. 50 g/m².

Zur Erhöhung der Sauggeschwindigkeit wurden die Produkte C, D, E und F zugegeben, wobei C identisch ist mit den Produkten C aus Beispiel 2 und 3.
Produkt D: Ester aus Nonylphenolethoxylat mit 9 EO und gehärteter Talgfettsäure
Produkt E: Ester aus Nonylphenolethoxylat mit 12 EO und gehärteter Talgfettsäure
Produkt F: Polyäther aus Nonylphenolethoxylat mit 9 EO und C₁₈-Epoxyd

Die Ergebnisse sind in derTabelle IVzusammengefasst.

### Beispiel 5:

Rohstoff: 70% Fichtensulfatzellstoff 30% Buchensulfatzellstoff
Mahlgrad: 39°SR
Stofftemperatur: 20° C
Weiteres Hilfsmittel: Na₂C0₃
pH am Stoffauflauf: 7,9
Flächengewicht der Papiere: ca. 50 g/m².

Verglichen wurde das Produkt C aus den Beispielen 2, 3 und 4 mit einem Handelsprodukt, das mit dem in Beispiel 1 herangezogenen Vergleichsmittel 2 identisch ist.

Tabelle V zeigt die Ergebnisse.

## Patentansprüche

1. Verwendung von Carbonsäureestern aus Carbonsäuren mit 8 bis 30 C-Atomen und ethoxilierten und/oder propoxilierten primären und/oder sekundären Alkoholen mit 12 bis 40 C-Atomen, ethoxilierten und/oder propoxilierten Alkyl-Phenolen, ethoxilierten und/oder propoxilierten Aminen und/oder ethoxilierten und/oder propoxilierten Amiden mit einem Eth- bzw. Propoxilierungsgrad von 3 bis 50 bei der Herstellung von Papieren, insbesondere von trocken- oder nassgekreppten Papieren, zur Erhöhung der Sauggeschwindigkeit.

2. Verwendung von Polyäthern, erhalten aus der Umsetzung von eth- und/oder propoxilierten primären und/oder sekundären Alkoholen mit 12 bis 40 C-Atomen, eth- und/oder propoxilierten Alkyl-Phenolen, eth- und/oder propoxilierten Aminen und/oder eth- und/oder propoxilierten Amiden mit einem Eth- bzw. Propoxilierungsgrad von 3 bis 50 und langkettigen 1,2-Epoxiden mit 8 bis 30 C-Atomen bei der Herstellung von Papieren, insbesondere von trocken- oder nassgekreppten Papieren, zur Erhöhung der Sauggeschwindigkeit.

3. Verwendung nach Anspruch 1 oder 2, dadurch gekennzeichnet, dass die Alkylgruppe des eth- und/oder propoxilierten Alkyl-Phenols 8 bis 16 C-Atome enthält.

4. Verwendung nach Anspruch 1, dadurch gekennzeichnet, dass die Carbonsäure 12 bis 20 C-Atome enthält.

5. Verwendung nach Anspruch 2, dadurch gekennzeichnet, dass das langkettige 1,2-Epoxid 12 bis 18 C-Atome enthält.

6. Verwendung nach den Ansprüchen 1 bis 5, dadurch gekennzeichnet, dass der Carbonsäureester und/oder Polyäther in einer Menge von 0,05 bis 0,5 Gew.-%, bezogen auf atro Zellstoff dem Papier zugegeben wird.

7. Verwendung nach den Ansprüchen 1 bis 6, dadurch gekennzeichnet, dass die Zugabe der Carbonsäureester und/oder Polyäther im Holländer, Pulper und/oder bei der Blattbildung erfolgt.

8. Verwendung nach den Ansprüchen 1 bis 7, dadurch gekennzeichnet, dass die Zugabe der Carbonsäureester und/oder Polyäther in einer Wirkstoffkonzentration von mehr als 80 Gew.-% flüssig erfolgt.

9. Verwendung nach den Ansprüchen 2, 3, 5, 6, 7, dadurch gekennzeichnet, dass die Zugabe des Polyäthers in einer wässerigen Dispersion oder Lösung erfolgt.

10. Verwendung nach den Ansprüchen 1 bis 9, dadurch gekennzeichnet, dass der Eth- bzw. Propoxilierungsgrad 5 bis 15 beträgt.

## Claims

1. The use of carboxylic acid esters of carboxylic acids containing from 8 to 30 C-atoms and ethoxylated and/or propoxylated primary and/or secondary alcohols containing from 12 to 14 C-atoms, ethoxylated and/or propoxylated alkyl phenols, ethoxylated and/or propoxylated amines and/or ethoxylated and/or propoxylated amides having a degree of ethoxylation or propoxylation of from 3 to 50 in the production of paper, particularly dry- or wet-creped paper, to increase the absorption rate.

2. The use of polyethers obtained from the reaction of ethoxylated and/or propoxylated primary and/or secondary alcohols containing from 12 to 40 C-atoms, ethoxylated and/or propoxylated alkyl phenols, ethoxylated and/or propoxylated amines and/or ethoxylated and/or propoxylated amides having a degree of ethoxylation or propoxylation of from 3 to 50 and long-chain epoxides containing from 8 to 30 C-atoms in the production of paper, particularly dry- or wet-creped paper, to increase the absorption rate.

3. The use claimed in Claim 1 or 2, characterized in that the alkyl group of the ethoxylated and/or propoxylated alkyl phenol contains from 8 to 16 C-atoms.

4. The use claimed in Claim 1, characterized in that the carboxylic acid contains from 12 to 20 C-atoms.

5. The use claimed in Claim 2, characterized in that the long-chain 1,2-epoxyde contains from 12 to 18 C-atoms.

6. The use claimed in Claims 1 to 5, characterized in that the carboxylic acid ester and/or polyether is added to the paper in a quantity of from 0.05 to 0.5% by weight, based on bone dry cellulose.

7. The use claimed in Claims 1 to 6, characterized in that the carboxylic acid ester and/or polyether is added in the hollander, in the pulper and/or during sheet formation.

8. The use claimed in Claims 1 to 7, characterized in that the carboxylic acid ester and/or polyether is added in an active-substance concentration of more than 80% by weight in liquid form.

9. The use claimed in Claims 2, 3, 5, 6, 7, characterized in that the polyether is added in the form of an aqueous dispersion or solution.

10. The use claimed in Claims 1 to 9, characterized in that the degree of ethoxylation or propoxylation is from 5 to 15.

## Revendications

1. Utilisation d'esters d'acides carboxyliques obtenus à partir d'acides carboxyliques ayant de 8 à 30 atomes de carbone et d'alcools primaires et/ou secondaires éthoxylés et/ou propoxylés ayant de 12 à 40 atomes de carbone, d'alkylphé- nols éthoxylés et/ou propoxylés, d'amines éthoxylées et/ou propoxylées, et/ou d'amides éthoxylés et/ou propoxylés, ayant un indice d'éthoxylation ou de propoxylation allant de 3 à 50, dans la fabrication de papiers, en particulier de papiers crêpés à sec ou à l'état humide, pour l'accroissement de la vitesse d'absorption.

2. Utilisation de polyéthers, obtenus par la réaction d'alcools primaires et/ou secondaires éthoxylés et/ou propoxylés ayant de 12 à 40 atomes de carbone, d'alkylphénols éthoxylés et/ou propoxylés, d'amines éthoxylées et/ou propoxylées, et/ou d'amides éthoxylés et/ou propoxylés, ayant un indice d'éthoxylation ou, respectivement, de propoxylation, de 3 à 50, et de 1,2-époxydes à longue chaîne ayant de 8 à 30 atomes de carbone, dans la fabrication de papiers, en particulier de papiers crêpés à sec ou à l'état humide, pour l'accroissement de la vitesse d'absorption.

3. Utilisation selon la revendication 1 ou 2, caractérisée par le fait que le groupe alkyle de l'alkyl- phénol éthoxylé et/ou propoxylé contient de 8 à 16 atomes de carbone.

4. Utilisation selon la revendication 1, caractérisée par le fait que l'acide carboxylique contient de 12 à 20 atomes de carbone.

5. Utilisation selon la revendication 2, caractérisée par le fait que le 1,2-époxyde à longue chaîne contient de 12 à 18 atomes de carbone.

6. Utilisation selon les revendications 1 à 5, caractérisée par le fait que l'ester d'acide carboxylique et/ou le polyéther sont ajoutés au papier en une quantité allant de 0,05 à 0,5% en poids, par rapport à la pâte sèche.

7. Utilisation selon les revendications 1 à 6, caractérisée par le fait que l'addition des esters carboxyliques et/ou des polyéthers est effectuée dans la pile raffineuse, dans les broyeurs et/ou lors de la formation de la feuille.

8. Utilisation selon les revendications 1 à 7, caractérisée par le fait que l'addition des esters d'acides carboxyliques et/ou des polyéthers est effectuée à l'état liquide, à une concentration de substance active de plus de 80% en poids.

9. Utilisation selon les revendications 2, 3, 5, 6, 7, caractérisée par le fait que le polyéther est ajouté en une solution ou dispersion aqueuse.

10. Utilisation selon les revendications 1 à 9, caractérisée par le fait que l'indice d'éthoxylation ou, respectivement, de propoxylation, va de 5 à 15.
